# EUROPÄISCHE PATENTSCHRIFT

(11) **EP 0 557 859 B1**
(45) Veröffentlichungstag und Bekanntmachung des Hinweises auf die Patenterteilung: **05.11.1997**
(21) Anmeldenummer: 93102387.3
(22) Anmeldetag: 16.02.1993
(51) Int. Cl.: G03C 1/498

(54) **Durch Wärmebehandlung entwickelbares photographisches Material**
Heat developable photographic material
Produit photographique développable à la chaleur

(30) Priorität: 22.02.1992 DE 4205450
(43) Veröffentlichungstag der Anmeldung: 01.09.1993
(73) Patentinhaber: Sterling Diagnostic Imaging (Deutschland) GmbH, 61352 Bad Homburg (DE)
(72) Erfinder: Ball, Walter, Dr., W-6148 Heppenheim (DE)
(74) Vertreter: Pistor, Wolfgang, Dr. Dipl.-Chem.

(56) Entgegenhaltungen:
- EP-A- 0 277 817
- GB-A- 2 022 276
- US-A- 4 847 188
- RESEARCH DISCLOSURE Bd. 147, Nr. 24, Juli 1976, HAVANT GB Seiten 22 - 24 J.A.VANALLEN ET AL. 'Photothermographic element, composition and process'
- RESEARCH DISCLOSURE Bd. 170, Nr. 39, Juni 1978, HAVANT GB Seiten 41 - 43 C.G.HOULE 'Antifoggants in heat developable photographic materials'
- H.LETTAU 'Chemie der Heterocyclen' 1980 , VEB DEUTSCHER VERLAG F R GRUNDSTOFFINDUSTRIE , LEIPZIG, DD
- CHEMICAL ABSTRACTS, vol. 113, no. 8, 20. August 1990, Columbus, Ohio, US; abstract no. 68189, 'The study of photographic activity of azaadamantane.I.Antifogging properties of 1,3,5-triazaadamantane derivatives' Seite 602 ;

## Beschreibung

Die Erfindung betrifft ein photographisches Material, bei dem das aufbelichtete Bild durch eine Wärmebehandlung entwickelt werden kann. Materialien dieser Art enthalten in der photographischen Schicht gewöhnlich ein gegen Licht unempfindliches Silbersalz, geringe Mengen eines lichtempfindlichen Silberhalogenids und ein Reduktionsmittel und sind auch unter den Bezeichnungen "photothermographische Materialien" oder "Trockensilbermaterialien" bekannt.

Die Entstehung des Bildes in Trockensilberschichten beruht darauf, daß das im Silberhalogenid bei der Belichtung entstehende latente Bild die Reaktion des unempfindlichen Silbersalzes mit dem Reduktionsmittel bei der Wärmebehandlung katalysiert. Da die Reaktionspartner nach der Entwicklung aber nicht aus der Schicht entfernt werden, können auch die unbelichteten Bereiche bei längerer Lagerung, insbesondere am Tageslicht, durch fortschreitende Silberbildung geschwärzt werden, wodurch der Bildkontrast abnimmt und das Bild nach und nach verschwindet.

Es sind bereits zahlreiche Trockensilbermaterialien bekannt, bei denen die Stabilität des entwickelten Bildes durch Zusatz von bestimmten Verbindungen, sogenannten Stabilisatoren, zur lichtempfindlichen Schicht bewirkt werden soll. Eine Anzahl der einschlägigen Veröffentlichungen ist in Research Disclosure Nr. 17029, Kapitel VIII (Juni 1978) und Nr. 29963, Kapitel XIX (März 1989) aufgeführt.

Die bekannten Stabilisatoren lassen sich fast vollständig den folgenden Verbindungsklassen zuordnen:
- Salze des Quecksilbers und anderer Schwermetalle,
- Halogenverbindungen,
- Heterocyclen, die meist mit Mercaptogruppen substituiert sind,
- acyclische Schwefelverbindungen,
- Säuren und deren Derivate,
- Verbindungen, die Basen freisetzen.

Bei der Verwendung dieser Stabilisatoren müssen verschiedene Nachteile in Kauf genommen werden. So kommen Schwermetallsalze und polyhalogenierte Verbindungen wegen ihrer Umweltschädlichkeit für Verbrauchsmaterialien nicht mehr in Frage. Schwefelverbindungen beeinträchtigen häufig die Empfindlichkeit und Maximaldichte der Materialien oder ergeben einen opaken oder gelbstichigen Bildhintergrund. Säuren und heterocyclische Verbindungen beeinträchtigen ebenfalls die Maximaldichte; letztere sind auch oft nur durch komplizierte Synthesen herstellbar und daher teuer. Viele der bekannten Stabilisatoren bilden während der Wärmeentwicklung lästige und gesundheitsschädliche Dämpfe.

Aufgabe der Erfindung ist es, ein Trockensilbermaterial zu schaffen, das bei guter Stabilität des entwickelten Bildes einfach und billig herstellbar ist und das bei seiner Verwendung keine Gefahr für Umwelt oder Gesundheit herbeiführt.

Diese Aufgabe wird durch ein Material nach Anspruch 1 gelöst.

Bevorzugt enthält das wärmeentwickelbare Material als Stabilisatoren Verbindungen der Formeln mit X = -CH₂-, -S-, -SO- oder -SO₂-, oder ein Salz einer solchen Verbindung.

Besonders geeignet als stabilisierend wirkende Verbindungen sind Hexamethylentetramin, Pentamethylentetraminsulfon oder Triazaadamantan.

Bevorzugte Salze dieser Verbindungen sind Salze organischer Säuren, z. B. der Behensäure, der p-Toluolsulfonsäure oder der Bromessigsäure.

Die erfindungsgemäßen Trockensilbermaterialien bestehen zumindest aus einer lichtempfindlichen Schicht auf einem Schichtträger. Diese lichtempfindliche Schicht enthält zumindest ein Bindemittel, ein lichtunempfindliches Silbersalz einer organischen Säure, ein Reduktionmittel für dieses Silbersalz und ein Silberhalogenid.

Als Bindemittel kommen natürliche und synthetische Polymere wie Celluloseacetate, Polyvinylacetale, Polyolefine, polymere Ester, beispielsweise der Terephthalsäure, Polyamide, Poly-(N-vinyl)amide, Polyvinyl/vinylidenchlorid, Polystyrol, Polyacrylnitril, Polycarbonate und dergleichen sowie Copolymere der den genannten Polymeren zugrundeliegenden Monomere in Frage.

Das nicht lichtempfindliche Silbersalz ist bevorzugt ein Salz einer unverzweigten Fettsäure mit 12 bis 22 Kohlenstoffatomen, beispielsweise der Laurin-, Myristin-, Palmitin-, Stearin-, Arachin- oder Behensäure, oder ein Gemisch solcher Salze. Besonders bevorzugt ist Silberstearat.

Als Reduktionsmittel können aromatische Dihydroxyverbindungen wie Hydrochinon, Brenzkatechin oder deren Vorläuferverbindungen dienen. Geeignet sind auch andere als photographische Entwickler wirkende Verbindungen, wie m- oder p-Aminophenole, 3-Pyrazolidinone, Ascorbinsäure und ihre Derivate. Bevorzugt werden Bisphenole, beispielsweise das Bis(2-hydroxy-3-t-butyl-6-methylphenyl)methan. Das Reduktionsmittel kann in der lichtempfindlichen Schicht oder auch in einer angrenzenden Hilfsschicht enthalten sein. Seine Menge beträgt gewöhnlich 0,1 bis 3 Äquivalente, bezogen auf die Gesamtmenge an reduzierbaren Silbersalzen.

Das lichtempfindliche Silberhalogenid kann in situ aus dem nicht lichtempfindlichen Silbersalz durch Umsetzung mit einer begrenzten Menge einer Verbindung, die Halogenidionen freisetzen kann, hergestellt werden. Solche Verbindungen sind beispielsweise die Halogenide der Alkalimetalle und des Ammoniums oder organische N-Halogenverbindungen wie N-Bromsuccinimid, N-Bromphthalimid, N-Chlorphthalazinon, N-Bromacetamid und andere. Weitere Verfahren dieser Art sind in den in Research Disclosure Nr. 17029, Kapitel I (Juni 1978) und Nr. 29963, Kapitel XV (März 1989) zitierten Veröffentlichungen beschrieben.

In bevorzugter Weise wird das Silberhalogenid in einem separaten Arbeitsgang ("ex situ") in einer wäßriger Lösung hergestellt, die ein hydrophiles Kolloid, bevorzugt Gelatine, enthält. Man wendet hierbei die aus der konventionellen Technik der photographischen Silberhalogenidemulsionen bekannten Verfahren der Fällung sowie der chemischen und spektralen Sensibilisierung an. Danach kann das Silberhalogenid von dem Schutzkolloid getrennt werden, beispielsweise nach dem Verfahren der GB 13 54 186. Das isolierte und ggf. sensibilisierte Silberhalogenid wird dann der Beschichtungsmasse für die lichtempfindliche Schicht des Trockensilbermaterials zugesetzt. Als Silberhalogenid bevorzugt werden Silberbromid und Silberbromoiodid mit einem Iodidanteil bis zu 10 Molprozent. Die Korngröße des Silberhalogenids liegt vorzugsweise zwischen 0,05 und 0,5 µm, sein Anteil am gesamten Silbersalzgehalt der lichtempfindlichen Schicht beträgt im allgemeinen weniger als 10, vorzugsweise 0,2 bis 2 Molprozent.

Es ist vorteilhaft, den erfindungsgemäßen Trockensilbermaterialien einen sogenannten Toner beizufügen, damit das entwickelte Silberbild einen neutralschwarzen Farbton und eine hohe Dichte erhält. Bekannte Toner sind in den Research Disclosure 17029 (Juni 1978), Kapitel V, und 29963 (März 1989), Kapitel XXII, beschrieben. Beispiele brauchbarer Toner sind Phthalazinon und dessen Derivate, beispielsweise 2-Acetylphthalazinon, Phthalimid und Derivate, wie N-Hydroxyphthalimid, Succinimid, N-Hydroxy-1,8-naphthalimid.

Die in den erfindungsgemäßen Trockensilbermaterialien enthaltene stabilisierende Verbindung wird einer Hilfsschicht zugefügt, die in reaktiver Beziehung zur lichtempfindlichen Schicht steht, d. h., die so angeordnet ist, daß eine Diffusion aus dieser Schicht in die lichtempfindliche Schicht und umgekehrt stattfinden kann. Bevorzugt ist hierfür eine über der lichtempfindlichen Schicht angeordnete Schutzschicht.

Die Trockensilbermaterialien können außer der lichtempfindlichen Schicht und der den Stabilisator enthaltenden Schicht weitere Schichten enthalten, beispielsweise über oder unter der lichtempfindlichen Schicht angeordnete Hilfsschichten wie Schutzschichten oder haftungsvermittelnde Schichten oder auf der Rückseite des Schichtträgers angebrachte Antihalo- oder Anticurlschichten.

Als Schichtträger können sowohl klare und gefärbte bzw. pigmentierte Kunststoffolien, beispielsweise aus Polyethylenterephthalat oder Celluloseacetat, als auch rohe oder beschichtete Papiere dienen.

Die erfindungsgemäßen Trockensilbermaterialien zeichnen sich durch eine gute Beständigkeit auch bei der Lagerung im unbenutzten Zustand, insbesondere hinsichtlich des Schleiers und der Maximaldichte, aus.

Durch die Verwendung der erfindungsgemäßen Trockensilbermaterialien lassen sich Gefahren für die Gesundheit der mit deren Verarbeitung befaßten Personen, z.B. durch schädliche Gase, vermeiden.

Die erfindungsgemäß zu verwendenden stabilisierenden Verbindungen, insbesondere Hexamethylentetramin, sind relativ leicht herstellbar bzw. zu relativ geringem Preis im Handel erhältlich.

Die erfindungsgemäßen Materialien können für die Herstellung von Bildern mittels Belichtung und Wärmeentwicklung verwendet werden, insbesondere für Kontaktkopien, Projektionsvergrößerungen und Kameraaufnahmen in der Reproduktionstechnik.

### Ausführungsbeispiele

### Beispiel 1

Eine lichtempfindliche Beschichtungsmasse für ein Trockensilbermaterial wurde auf folgende Weise hergestellt:

In einer Perlmühle wurden

| | |
|---|---|
| 196 g | Silberstearat, |
| 1500 ml | Ethanol, |
| 40 g | Polyvinylpyrrolidon K 30 (Molmasse 40 000), |
| 4 ml | Nonylphenolethoxylat (10 EO) und |
| 7 g | Behensäure |

mit 1000 ml Glasperlen (2 mm Durchmesser) unter Kühlung 18 Stunden lang gemahlen. Zur Kontrolle des Mahlgrads wurde eine Probe der Dispersion bei hundertfacher Vergrößerung unter einem Mikroskop betrachtet, wobei keine Teilchen erkennbar waren. Die so hergestellte Beschichtungslösung wird mit A bezeichnet.

Dieser Dispersion wurden unter Rühren

| | |
|---|---|
| 60 g | Polyvinylpyrrolidon, |
| 1,28 g | Quecksilber-(II)-chlorid in 200 ml Ethanol, |
| 16 g | Phthalazinon in 200 ml Ethanol und |
| 6,4 g | 5-Nitroindazol in 250 ml Ethanol |

zugemischt. Nach Abtrennen der Glasperlen ist diese Beschichtungslösung B fertig zum Beschichten.

In einem Lösungsmittelgemisch aus

| | |
|---|---|
| 400 ml | Methylenchlorid und |
| 80 ml | Isopropanol wurden |
| 4 ml | Nonylphenolethoxylat (10 EO), |
| 40 g | Polyvinylbutyral (Molmasse 36 000), |
| 34 g | 3,3'-Di-t-butyl-2,2'-dihydroxy-5,5'-dimethyldiphenylmethan |

und jeweils 0,086 mol der das entwickelte Bild stabilisierenden Verbindung (wie in Tabelle 1 angegeben) unter Bildung der Beschichtungslösung C gelöst.

Die Beschichtungslösung B wurde mit einer Schichtdicke von 60 µm auf einen Polyethylenterephthalat-Schichtträger aufgetragen und getrocknet. Auf die trockene Schicht wurde die Beschichtungslösung C mit einer Schichtdicke von 100 µm aufgebracht und wiederum getrocknet.

Auf diese Weise erhielt man Trockensilberfilme, die sich nur in der Art der in der Schutzschicht enthaltenen stabilisierenden Verbindung unterschieden. Proben dieser Filme wurden in einem Kontaktbelichtungsgerät mittels einer Maske bildmäßig belichtet und durch 20 s langes Inkontaktbringen mit einer Metalloberfläche, die eine Temperatur von 105 °C hatte, entwickelt.

Die entwickelten Filmproben wurden mehrere Tage lang nebeneinander in Fensternähe gelagert und dabei dem jeweils vorhandenen Tageslicht ausgesetzt. Die optische Minimaldichte (an den bildfreien Stellen) wurde täglich mit einem Densitometer in Transmission gemessen. Die Minimaldichte in Abhängigkeit von der Lagerzeit ist in Tabelle 1 wiedergegeben. Die Dichte des Schichtträgers betrug 0,02.

**Tabelle 1**

| Probe | Stabilisierende Verbindung | Lagerzeit in Tagen | | | | |
|---|---|---|---|---|---|---|
| | | 1 | 2 | 5 | 8 | 12 |
| 1 | keine | 0,05 | 0,07 | 0,22 | 0,32 | 0,40 |
| 2 | Imidazol | 0,06 | 0,11 | 0,19 | 0,28 | 0,35 |
| 3 | Tetrachlorphthalsäureanhydrid | 0,05 | 0,10 | 0,14 | 0,20 | 0,25 |
| 4 | Tetrabromphthalsäureanhydrid | 0,05 | 0,09 | 0,16 | 0,23 | 0,32 |
| 5 | Hexamethylentetramin | 0,07 | 0,07 | 0,09 | 0,11 | 0,12 |

Die Ergebnisse zeigen, daß die erfindungsgemäße Probe 5 im verarbeiteten Zustand wesentlich beständiger gegen Tageslicht ist als die Vergleichsproben.

### Beispiel 2

Durch pAg-geregelten Zweistrahleinlauf in Gegenwart von Gelatine wurde eine Silberbromoiodid-Emulsion mit einer Korngröße von 0,15 µm und einem Iodidgehalt von 2 Molprozent hergestellt und in üblicher Weise von löslichen Salzen befreit. Die Emulsion wurde in üblicher Weise unter Zusatz von Gold- und Schwefelverbindungen chemisch zu optimaler Empfindlichkeit gereift. Danach wurde sie unter Zusatz von 10 g Trypsin je mol Silberhalogenid 60 min bei 40 °C digeriert. Das Silberhalogenid wurde mittels einer Zentrifuge abgetrennt und mit Aceton gewaschen.

1 g des so isolierten Silberiodobromids wurden in 1450 g der Beschichtungslösung B des Beispiels 1 dispergiert. Die so erhaltene Beschichtungslösung D wurde wie dort beschrieben auf einen Schichtträger aufgetragen und mit der Hilfsschicht aus der Beschichtungslösung C versehen. Die Filmproben wurden in einer Kamera bildmäßig belichtet, entsprechend Beispiel 1 entwickelt und auf Stabilität gegen Tageslicht geprüft. Die Ergebnisse sind in Tabelle 2 aufgeführt.

**Tabelle 2**

| Probe | Stabilisierende Verbindung | Lagerzeit in Tagen | | | | |
|---|---|---|---|---|---|---|
| | | 1 | 2 | 6 | 10 | 14 |
| 6 | keine | 0,10 | 0,23 | 0,30 | 0,35 | 0,38 |
| 7 | Hexamethylentetramin | 0,06 | 0,06 | 0,07 | 0,08 | 0,08 |
| 8 | Pentamethylentetraminsulfon | 0,05 | 0,05 | 0,06 | 0,10 | 0,12 |
| 9 | Tetrachlorphthalsäureanhydrid | 0,08 | 0,14 | 0,22 | 0,25 | 0,29 |

## Patentansprüche

1. Durch Wärmebehandlung entwickelbares photographisches Aufzeichnungsmaterial mit mindestens einer auf einem Schichtträger aufgetragenen Bindemittelschicht, welche mindestens ein lichtempfindliches Silberhalogenid und ein lichtunempfindliches Silbersalz einer organischen Säure enthält und mit mindestens einer zu dieser Bindemittelschicht in reaktiver Beziehung stehenden weiteren Schicht, wobei die Bindemittelschicht und/oder die zu ihr in reaktiver Beziehung stehende weitere Schicht mindestens ein Reduktionsmittel enthält, dadurch gekennzeichnet, daß die zu der Bindemittelschicht in reaktiver Beziehung stehende weitere Schicht eine das entwickelte Bild stabilisierende Verbindung enthält, welche zu der Gruppe gehört, die gebildet wird aus Hexamethylentetramin und seinen Salzen, aus Triazaadamantan und seinen Salzen sowie aus Verbindungen, die sich von Hexamethylentetramin durch Austausch einer oder mehrerer Gruppen -CH₂- gegen eine der Gruppen -S-, -SO- oder -SO₂- ableiten lassen.

2. Aufzeichnungsmaterial nach Anspruch 1,
dadurch gekennzeichnet, daß
die das entwickelte Bild stabilisierende Verbindung eine Verbindung der Formel mit X = -CH₂-, -S-, -SO- oder -SO₂- oder ein Salz einer solchen Verbindung ist.

3. Aufzeichnungsmaterial nach Anspruch 1,
dadurch gekennzeichnet, daß
die das entwickelte Bild stabilisierende Verbindung Hexamethylentetramin, Pentamethylentetraminsulfon oder Triazaadamantan oder ein Salz davon ist.

4. Aufzeichnungsmaterial nach Anspruch 1 bis 3,
dadurch gekennzeichnet, daß
die das entwickelte Bild stabilisierende Verbindung in einer über der Bindemittelschicht angeordneten Hilfsschicht enthalten ist.

5. Aufzeichnungsmaterial nach Anspruch 1 bis 4,
dadurch gekennzeichnet, daß
es je mol Silbersalz 1 bis 100 mmol, bevorzugt 2 bis 30 mmol, besonders bevorzugt 5 bis 15 mmol der das entwickelte Bild stabilisierenden Verbindung enthält.

6. Aufzeichnungsmaterial nach Anspruch 1 bis 5,
dadurch gekennzeichnet, daß
das Silberhalogenid ex situ gebildet und chemisch und ggf. spektral sensibilisiert wurde.

## Claims

1. A photographic recording material developable by heat treatment having at least one binder layer on a support, which comprises at least one light sensitive silver halide and one light insensitive silver salt of an organic acid and with at least one further layer being in reactive relationship to said binder layer, wherein the binder layer and/or the further layer being in reactive relationship to it contains at least one reducing agent,
characterized in that
the further layer being in reactive relationship to the binder layer contains a compound which stabilizes the developed image and which belongs to group formed from hexamethylentetramine and its salts, from triazaadamantane and its salts, as well as from compounds which can be derived from hexamethylentetramine by exchanging one or more groups -CH₂- with one of the groups -S-, -SO-, or -SO₂-.

2. Recording material according to claim 1,
characterized in that
the compound stabilizing the developed image is a compound of formula with X = -CH₂-, -S-, -SO-, or -SO₂-, or is a salt of such compound.

3. Recording material according to claim 1,
characterized in that
the compound stabilizing the developed image is hexamethylentetramine, pentamethylentetraminsulfone, or triazaadamantane or is a salt thereof.

4. Recording material according to claims 1 to 3,
characterized in that
the compound stabilizing the developed image is present in an auxiliary layer arranged above the binder layer.

5. Recording material according to claims 1 to 4,
characterized in that
it contains 1 to 100 mmoles, preferably 2 to 30 mmoles, particularly preferred 5 to 15 mmoles of the compound stabilizing the developed image per mole of silver salt.

6. Recording material according to claims 1 to 5,
characterized in that
the silver halide is formed ex situ and is sensitized chemically and optionally spectrally.

## Revendications

1. Matériau de reproduction photographique développable par traitement thermique, comportant au moins une couche de liant appliquée sur un support de couche, qui contient au moins un halogénure d'argent photosensible et un sel d'argent, insensible à la lumière, d'un acide organique, et comportant au moins une autre couche en relation réactive avec cette couche de liant, la couche de liant et/ou l'autre couche en relation réactive avec elle contenant au moins un réducteur, caractérisé en ce que l'autre couche en relation réactive avec la couche de liant contient un composé stabilisant l'image développée, qui appartient au groupe constitué par l'hexaméthylènetétramine et ses sels, par le triaza-adamantane et ses sels ainsi que par les composés qui peuvent être dérivés de l'hexaméthylènetétramine par échange d'un ou de plusieurs groupes -CH₂- contre l'un des groupes -S-, -SO- ou -SO₂-.

2. Matériau de reproduction selon la revendication 1, caractérisé en ce que le composé stabilisant l'image développée est un composé de formule formules dans lesquelles X = -CH₂-, -S-, -SO- ou -SO₂-, ou un sel d'un tel composé.

3. Matériau de reproduction selon la revendication 1, caractérisé en ce que le composé stabilisant l'image développée est l'hexaméthylènetétramine, la pentaméthylènetétraminesulfone ou le triaza-adamantane ou un sel de ceux-ci.

4. Matériau de reproduction selon l'une des revendications 1 à 3, caractérisé en ce que le composé stabilisant l'image développée est contenu dans une couche auxiliaire disposée sur la couche de liant.

5. Matériau de reproduction selon l'une des revendications 1 à 4, caractérisé en ce qu'il contient, par mole de sel d'argent, de 1 à 100 mmoles, de préférence de 2 à 30 mmoles, de façon particulièrement préférée, de 5 à 15 mmoles, du composé stabilisant l'image développée.

6. Matériau de reproduction selon l'une des revendications 1 à 5, caractérisé en ce que l'halogénure d'argent a été formé ex situ et sensibilisé chimiquement et éventuellement spectralement.
